# EUROPÄISCHE PATENTSCHRIFT

(11) **EP 0 364 792 B1**
(45) Veröffentlichungstag und Bekanntmachung des Hinweises auf die Patenterteilung: **03.02.1993**
(21) Anmeldenummer: 89118113.3
(22) Anmeldetag: 29.09.1989
(51) Int. Cl.: D06P 1/651, D06P 3/54, D06P 1/649

(54) **Carrier für das Färben von Polyestermaterialien**
Carrier for dyeing polyester materials
Carrier pour la teinture de matériaux en polyester

(30) Priorität: 12.10.1988 DE 3834737
(43) Veröffentlichungstag der Anmeldung: 25.04.1990
(73) Patentinhaber: BAYER AG, 51368 Leverkusen (DE)
(72) Erfinder: Bartkowiak, Frank, Dr., D-5000 Köln 80 (DE); Schulze, Hans, Dr., D-5000 Köln 80 (DE); Schröer, Wolf-Dieter, Dr., D-8000 München 71 (DE); Boehmke, Günther, Dr., D-5090 Leverkusen 1 (DE); Jakobs, Karlhans, Dipl.-Ing., D-5060 Bergisch Gladbach 2 (DE); Schössler, Willi, Dr., D-5000 Köln 80 (DE)

(56) Entgegenhaltungen:
- FR-A- 1 140 000
- GB-A- 1 193 948
- US-A- 2 881 045

## Beschreibung

Die Erfindung betrifft Carrier, ihre Zubereitungen und Verfahren zum Färben von Polyestermaterialien mit Dispersionsfarbstoffen in Gegenwart dieser Carrier.

Zu den bekannten Carriern, die in der textilen Praxis beim Färben von Polyester verwendet werden, gehören Halogenbenzole, Halogentoluole, N-Alkylphthalimide, aromatische Carbonsäureester, Methylnaphthalin, Diphenyl, Diphenylether, Naphtholether, Phenolether und Oxydiphenyle. Diese Verbindungen haben jedoch Nachteile. Alle Verbindungen, bis auf die N-Alkylphthalimide, besitzen einen starken Eigengeruch. Methylnaphthalin und die Oxydiphenyle beeinflussen nachteilig die Lichtechtheit der Färbungen. Diphenylether hat den Nachteil, daß seine Carrierwirksamkeit stark von der Konstitution des verwendeten Dispersionsfarbstoffes abhängt und deshalb oft keine reproduzierbaren Färbungen erhalten werden. N-Alkylphthalimide zeigen bei Färbetemperaturen unterhalb 98°C einen starken Abfall der Carrierwirkung, was ihre Verwendung in höher gelegenen Regionen, in denen bei offenen Färbeapparaturen diese Temperatur nicht erreicht wird, einschränkt. Phthalsäureester und Benzoesäureester besitzen nur eine begrenzte Carrierwirkung und ein begrenztes Egalisiervermögen und erfordern deshalb hohe Einsatzmengen.

Aufgabe der vorliegenden Erfindung ist es, hochwirksame, halogenfreie Carrier zur Verfügung zu stellen, die mit geringer Einsatzmenge eine möglichst egale Färbung bewirken. Gleichzeitig soll die erzielte Färbung hohen Echtheitsansprüchen genügen, und bei der Färbung von Mischfasern soll keine Anschmutzung der Begleitfaser erfolgen.

Es wurde nun gefunden, daß diese Aufgabe mit den erfindungsgemäßen Carriern, die eine Mischung von N-Alkylphthalimiden (I) und Verbindungen der allgemeinen Formel
worin
R C₁-C₇-Alkyl; Phenyl, Benzyl oder Phenylethyl, die durch C₁-C₄-Alkyl, C₁-C₄-Alkoxy oder C₁-C₄-Alkoxycarbonyl substituiert sein können.
R¹ Wasserstoff, C₁-C₄-Alkyl, C₁-C₄-Alkylcarbonyloxy, Hydroxy oder C₁-C₄-Alkoxycarbonyl,
m 0 oder 1,
n 0 oder 1, wobei m und n nicht gleichzeitig 0 sind,
enthalten,
gelöst wird. Diese Mischungen von Carrierwirkstoffen zeigen gegenüber den Einzelkomponenten eine synergistische Erhöhung der färbebeschleunigenden Wirkung.

Das bevorzugte Gewichtsverhältnis von N-Alkylphthalimiden (I) zu den Verbindungen (II) liegt bei 0,5 - 12 : 1.

Da die erfindungsgemäßen Carriermischungen wasserunlöslich sind, werden sie vorzugsweise in Form von Zubereitungen, die Emulgier- oder Dispergiermittel und gegebenenfalls Lösungsmittel enthalten, den Färbeflotten zugesetzt.

Bevorzugt werden Carriermischungen, die
1.) 40-90, insbesondere 45-80 Gew.-% (I),
2.) 8-58, insbesondere 10-45 Gew.-% (II),
3.) 2-30, insbesondere 10-20 Gew.-% eines Emulgators und
4.) 0-10 Gew.-% eines Lösungsmittels

enthalten. Dabei können die Komponenten 1.) - 4.) auch als Mischungen eingesetzt werden.

Unter N-Alkylphthalimiden (I) versteht man insbesondere mit gradkettigen oder verzweigten Alkylresten (C1-C6) am Stickstoff substituierte Phthalimide oder deren Gemische, die z. B. durch die Umsetzung von Phthalsäureanhydrid oder Phthalsäureestern mit Aminen hergestellt werden können. Die Carrier können deshalb herstellungsbedingt Phthalsäureamide und -ester enthalten.

Beispiele für die Verbindungen (II) sind aromatische Monocarbonsäureester (z. B. Ester der Benzoesäure, Methylbenzoesäure, Salicylsäure), Dicarbonsäureester (z. B. Ester der Terephthalsäure oder Phthalsäure), Carbonate (z. B. Diphenylcarbonat) und Ether (z. B. Diphenylether oder Ditolyether). Als Alkoholkomponenten der Ester sind z. B. C₁-C₆-Alkanole, Phenole und Benzylalkohol zu nennen.

Als Emulgatoren 3.) werden nichtionische und anionische Emulgatoren bevorzugt.

Beispiele geeigneter Emulgatoren, sind Gemische aus a) oxethylierten Ölen, wie Rizinusöl oder Sojaöl, oxethylierten Alkoholen, Alkylphenolpolyglykolethern oder Phenylalkylphenolpolyglykolethern, b) Alkali-, Erd- alkali und /oder Ammoniumsalzen organischer, mindestens 10 Kohlenstoffatome aufweisender Sulfonsäuren, wie Dodecylbenzolsulfonsäure, Diisobutylnaphthalinsulfonsäure, alpha-Sulfofettsäuren und Rizinoleylmethyltaurid.

Als Lösungsmittel 4.), die gegebenenfalls die Viskosität der Formulierung verbessern, können z. B. Alkanole, Glykole, Ketone, N-substituierte Caprolactame oder Ether verwendet werden.

Besonders bevorzugte Carrier enthalten
1.) 50-75 Gew.-% eines N-Alkylphthalimids mit gradkettigem oder verzweigtem Alkylrest mit 3-5 C-Atomen,
2.) 10-40 Gew.-% eines C₁-C₄-Alkyl-, Phenyl- oder Benzylesters der Benzoe-, Methylbenzoe-, Terephthal-, Phthal- oder Salicylsäure oder Diphenylcarbonat, Diphenylether oder Ditolylether und
3.) 5-20 Gew.-% eines Additionsproduktes von 15-30 mol Ethylenoxid an Rizinus- oder Sojaöl, von 5-50 mol Ethylenoxid und/oder Propylenoxid an C₁₆-C₂₂-Fettalkohole, Octyl- oder Nonylphenol oder Phenylethylphenol, Alkali-, Erdalkali-, Ammonium- oder Mono-, Di- oder Triethanolaminsalze der Dodecylbenzolsulfonsäure.

Da die erfindungsgemäßen Carrier-Mischungen gut verträglich mit anderen Carriern sind, können sie auch in Mischung mit bekannten anderen Carriern verwendet werden.

Die zur Färbung verwendten Dispersionsfarbstoffe sind die üblicherweise zum Färben von Polyestern verwendeten Dispersionsfarbstoffe, wie sie beispielsweise im "Colour Index" Vol. 2, S. 2483-2741, 3. Edition (1971) beschrieben sind. Das Färben in Gegenwart der erfindungsgemäßen Carrier wird nach den für das Färben mit Dispersionsfarbstoffen üblichen diskontinuierlichen Verfahren durchgeführt; als solche seien das übliche bei 98°C arbeitende Verfahren und das Hochtemperatur-Verfahren genannt.

Die erfindungsgemäßen Carrier-Mischungen eignen sich auch zum Färben von Polyester/Wolle- und Polyester/Baumwolle-Mischgeweben, weil bei ihrer Verwendung die Anschmutzung des Woll- und Baumwolleanteils durch die Dispersionsfarbstoffe vermieden wird.

Mit Hilfe der Carrier-Mischungen gelingt es, Gebilde, z. B. Fäden, Fasern, Gewebe, Gewirke, Filme und Folien aus Polyestern, wie Polyterephtalsäureglykolestern, oder Polyester-Mischgewebe mit Dispersionsfarbstoffen in tiefen Tönen und hervorragend gleichmäßig zu färben. Die Färbung kann bei Temperaturen von 90-140°C durchgeführt werden, wobei die bevorzugte technische Anwendung bei 90-150°C erfolgt. Ein zusätzlicher Vorteil der beschriebenen Carrier-Einstellungen ist die sehr gute Wirksamkeit unterhalb Kochtemperatur, die reine N-Alkyl-phthalimid-Carrier nicht zeigen, z. B. bei 95°C, die häufig unter Praxisbedingungen bei offenen Färbeapparaten nicht überschritten wird.

Die zur Durchführung der Färbung erforderlichen Mengen der Mischung der Carrier (I) und (II) lassen sich durch Vorversuche von Fall zu Fall leicht ermitteln. Im allgemeinen haben sich Mengen von 1 bis 7 g je Liter Färbeflotte bei den üblichen Flottenverhältnissen von 1:5 bis 1:40 bewährt.

Die Verwendung der Komponenten (I) und (II) als Carrier beim Färben von Polyester ist bekannt.

So ist z. B. die Verwendung von N-Alkylphthalimiden in der DE-C-1 769 210, die Verwendung von Phthalsäureestern in der US-A-4 032 291 und die Verwendung von Benzoesäureestern in DE-A-2 348 363 beschrieben. Aus der DE-C-1 769 210 ist auch die Verwendung von Mischungen von N-Alkylphthalimiden mit disubstituierten Benzoesäureestern bekannt.

Überraschend wurde nun gefunden, daß die erfindungsgemäßen Mischungen eine höhere färbebeschleunigende Wirkung aufweisen, als es der Summe der Einzelwirkungen entspricht. Diese synergistische Erhöhung der Wirksamkeiten zeigen die bisher bekannten Mischungen (z. B. die in der DE-C-1 769 210 beschriebenen Mischungen von N-Alkylphthalimiden mit alkylgruppenhaltigen Salicylsäure-Verbindungen) nicht. Das Mischungsverhältnis, bei dem das synergistische Optimum vorliegt, ist dabei von den Komponenten der Carrier-Mischungen abhängig und ist im Einzelfall durch Vorversuche leicht zu ermitteln.

### Beispiel 1

Garne aus Polyesterfasern werden im Flottenverhältnis von 1:40 in ein auf 60°C erwärmtes Bad eingebracht, das je Liter 0,25 g eines Farbstoffes der Formel
2 g eines Kondensationsprodukts aus Naphthalinsulfonat und Formaldehyd, 2 g Natriumdihydrogenphosphat und 3 g einer Carrier-Einstellung folgender Zusammensetzung enthält:
1,80 g N-Alkylphthalimide (Alkyl= 50 % n-Butyl, 50 % n-Propyl)
0,75 g 4-Methylbenzoesäuremethylester
0,25 g eines Additionsprodukts von Tri-(methylphenylethyl)-phenol mit ca. 15 mol EO
0,20 g Monoethanolaminsalz der Dodecylbenzolsulfonsäure.

Der pH-Wert des Bades wird mit Essigsäure auf pH 4,5-5 eingestellt. Dann wird das Bad auf 98°C erhitzt und 60 Minuten bei dieser Temperatur gehalten. Man erhält eine gleichmäßige Blaufärbung.

### Beispiel 2-12

Die Färbung wird wie in Beispiel 1 beschrieben durchgeführt, wobei man Carrier-Einstellungen folgender Zusammensetzungen verwendet:

### Beispiel 2:

1,65 g N-Butylphthalimid
0,90 g 4-Methylbenzoesäureethylester
0,20 g Calciumdodecylbenzolsulfonat (70 % in Butanol)
0,20 g Rizinusöl mit ca. 30 mol EO
0,05 g Stearylalkoholhexaethylenglykolether

### Beispiel 3:

2,25 g N-Butylphthalimid
0,30 g Terephthalsäuredimethylester
0,25 g Tri-(methylphenylethyl)-phenol mit ca. 15 mol EO
0,20 g Monoethanolaminsalz der Dodecylbenzolsulfonsäure

### Beispiel 4:

1,50 g N-Butylphtalimid
1,05 g Salicylsäuremethylester
0,25 g Tri-(methylphenylethyl)-phenol mit ca. 15 mol EO
0,20 g Monoethanolaminsalz der Dodecylbenzolsulfonsäure

### Beispiel 5:

1,50 g N-Alkylphthalimide (Alkyl = 50 % n-Butyl, 30 % Propyl, 20 % Ethyl)
1,05 g Benzoesäurebenzylester
0,25 g Di-(phenylethyl)-phenol mit ca. 10 mol EO
0,20 g Monoethanolaminsalz der Dodecylbenzolsulfonsäure

### Beispiel 6:

1,80 g N-Alkylphthalimide (Alkyl = 70 % Butyl, 30 % Propyl)
0,75 g Benzoesäure-n-butylester
0,30 g Rizinusöl mit ca. 30 mol EO
0,15 g Calciumdodecylbenzolsulfonat (70 % in Butanol)

### Beispiel 7:

2,10 g N-Butylphthalimid
0,45 g Benzoesäurephenylester
0,30 g Di-(methylphenylethyl)-phenol mit ca. 12 mol EO
0,15 g Calciumdodecylbenzolsulfonat (70 % in Butanol)

### Beispiel 8:

1,50 g N-Butylphthalimid
1,05 g Diphenylether
0,30 g Di-(phenylethyl)-phenol mit ca. 10 mol EO
0,15 g Monoethanolaminsalz der Dodecylbenzolsulfonsäure

### Beispiel 9:

1,90 g N-Alkylphthalimide (Alkyl = 50 % Butyl, 30 % Propyl, 20 % Ethyl)
0,65 g Diphenylcarbonat
0,25 g Tri-(methylphenylethyl)-phenol mit ca. 15 mol EO
0,20 g Monoethanolaminsalz der Dodecylbenzolsulfonsäure

### Beispiel 10:

2,10 g N-Butylphthalimid
0,45 g 2-Methylbenzoesäurebutylester
0,25 g Tri-(methylphenylethyl)-phenol mit ca. 15 mol EO
0,20 g Monoethanolaminsalz der Dodecylbenzolsulfonsäure

### Beispiel 11:

1,50 g N-Alkylphthalimide (Alkyl = 60 % n-Butyl, 40 % n-Propyl)
1,05 g 3-Methylbenzoesäureethylester
0,25 g Tri-(methylphenylethyl)-phenol mit ca. 15 mol EO
0,20 g Monoethanolaminsalz der Dodecylbenzolsulfonsäure

### Beispiel 12:

1,50 g N-Butylphthalimid
1,05 g Ditolylether
0,25 g Tri-(methylphenylethyl)-phenol mit ca.15 mol EO
0,20 g Monoethanolaminsalz der Dodecylbenzolsulfonsäure

Man erhält jeweils eine gleichmäßige Blaufärbung.

Die Bestimmung der Carrierwirksamkeit der Carriermischungen der Beispiele 1-12 erfolgt durch Vergleich der erzielten Farbtiefen. In der folgenden Tabelle wird die Menge an Carriermischung und an Ester/Ether (II) angegeben, die zur Erzielung gleicher Farbtiefen erforderlich ist. Die Mengenangabe ist bezogen auf die Menge an N-Alkylphthalimid (I) = 100. Die geringen Mengen der Mischungen belegen ihre vorteilhaftere Carrierwirksamkeit gegenüber den Einzelkomponenten.

### Beispiel 13 (Vergleichsbeispiel zu DE-C-1 769 210)

Garne aus Polyesterfasern werden im Flottenverhältnis von 1:40 in ein auf 60°C erwärmtes Bad eingebracht, das je Liter 0,25 g eines Farbstoffs der Formel
2 g eines Kondensationsprodukts aus Naphthalinsulfonat und Formaldehyd, 2 g Natriumhydrogenphosphat und 3 g einer Carrier-Einstellung folgender Zusammensetzung enthält:
1,80 g N-Alkylphthalimide (Alkyl = 60 % Butyl, 40 % Propyl)
0,75 g o-Kresotinsäureethylester
0,25 g Tri-(methylphenylethyl)-phenol mit ca. 15 mol EO
0,20 g Monoethanolaminsalz der Dodecylbenzolsulfonsäure.

Der pH-Wert des Bades wird mit Essigsäure auf pH 4,5-5 eingestellt. Dann wird das Bad auf 98°C erhitzt und 60 Minuten bei dieser Temperatur gehalten. Man erhält eine gleichmäßige Blaufärbung. Die Bestimmung der Carrierwirksamkeit erfolgte wie vorstehend beschrieben ((I) = 100).

Diese Mischung zeigt im Gegensatz zu den beanspruchten Carriermischungen keine synergistische Erhöhung der Carrierwirksamkeit im Vergleich zu den Einzelkomponenten.

### Beispiel 14

Stückware, die in Kette und Schuß aus Polyester-Spinnfaser besteht, wird im Flottenverhältnis von 1:40 in ein auf 50°C erwärmtes Bad gegeben, das je Liter 0,2 g eines Farbstoffs der Formel
2 g eines Kondensationsprodukts aus Naphthalinsulfonat und Formaldehyd, 2 g Natriumdihydrogenphosphat und 2,5 g einer Carrier-Einstellung folgender Zusammensetzung enthält:
1,80 g N-alkylphthalimide (Alkyl = 60 % Butyl, 40 % Propyl)
0,75 g 4-Methylbenzoesäuremethylester
0,25 g Tri-(methylphenylethyl)-phenol mit ca. 15 mol EO
0,20 g Monoethanolaminsalz der Dodecylbenzolsulfonsäure.

Der pH-Wert des Bades wird mit Essigsäure auf pH 4,5-5 eingestellt. Die Färbeflotte wird dann auf Kochtemperatur gebracht und eine Stunde bei dieser Temperatur gehalten. Es wird eine volle, gleichmäßige Rotfärbung erzielt.

### Beispiel 15

Polyester-Spinnfasern werden im Flottenverhältnis von 1:15 in eine Färbeflotte eingebracht, die je Liter 1 g eines Dispersionsfarbstoffs nach Beispiel 14, 0,03 g eines Farbstoffs gemäß Colour Index, 2. Auflage (1956) Band 3, Nr. 12790, 2 g eines Kondensationsprodukts aus Naphthalinsulfonat und Formaldehyd, 2 g Natriumdihydrogenphosphat und 3,5 g einer Carrier-Einstellung des Beispiels 14 enthält. Der pH-Wert des Bades wird mit Essigsäure auf pH 4,5-5 eingestellt. Man erhitzt die Flotte langsam auf 98°C und behandelt eine Stunde bei dieser Temperatur. Man erhält eine dunkle Rotbraunfärbung.

## Patentansprüche

1. Carriermischung, die N-Alkylphthalimide (I) und Verbindungen der allgemeinen Formel worin
R C₁-C₇-Alkyl; Phenyl, Benzyl oder Phenylethyl, die durch C₁-C₄-Alkyl, C₁-C₄-Alkoxy oder C₁-C₄-Alkoxycarbonyl substituiert sein können.
R¹ Wasserstoff, C₁-C₄-Alkyl, C₁-C₄-Alkoxy-carbonyl, Hydroxy oder C₁-C₄-Alkylcarbonyloxy,
m 0 oder 1,
n 0 oder 1, wobei m und n nicht gleichzeitig 0 sind,
enthält.

2. Carriermischung nach Anspruch 1, die die Komponenten (I) und II) im Gewichtsverhältnis 0,5 - 12 : 1 enthält.

3. Carriermischung nach Anspruch 1, die
1.) 40-90 Gew.-% (I),
2.) 8-58 Gew.-% (II),
3.) 2-30 Gew.-% eines Emulgators und
4.) 0-10 Gew.-% eines Lösungsmittels
enthält.

4. Carriermischung nach Anspruch 1, die
1.) 50-75 Gew.-% eines N-Alkylphthalimids mit gradkettigem oder verzweigtem Alkylrest mit 3-5 C-Atomen,
2.) 10-40 Gew.-% eines C₁-C₄-Alkyl-, Phenyl- oder Benzylesters der Benzoe-, Methylbenzoe-, Terephthal-, Phthal- oder Salicylsäure oder Diphenylcarbonat, Diphenylether oder Ditolylether und
3.) 5-20 Gew.-% eines Additionsproduktes von 15-30 mol Ethylenoxid an Rizinus- oder Sojaöl, von 5-50 mol Ethylenoxid und/oder Propylenoxid an C₁₆-C₂₂-Fettalkohole, Octyl- oder Nonylphenol oder Phenylethylphenol, Alkali-, Erdalkali-, Ammonium- oder (Di-) Ethanolaminsalze
der Dodecylbenzolsulfonsäure.
enthält.

5. Verfahren zum Färben von Polyestermaterialien mit Dispersionsfarbstoffen in Gegenwart von Carriermischungen des Anspruchs 1.

## Claims

1. Carrier mixture containing N-alkylphthalimides (1) and compounds of the general formula in which
R denotes C₁-C₇-alkyl; phenyl, benzyl or phenylethyl, which can be substituted by C₁-C₄-alkyl, C₁-C₄-alkoxy or C₁-C₄-alkoxy- carbonyl,
R¹ denotes hydrogen, C₁-C₄-alkyl, C₁-C₄-alkylcarbonyloxy, hydroxyl or C₁-C₄-alkoxycarbonyl,
m denotes 0 or 1,
n denotes 0 or 1, m and n not being 0 at the same time.

2. Carrier mixture according to Claim 1, containing components (I) and (II) in a weight ratio of 0.5 - 12 : 1.

3. Carrier mixture according to Claim 1, containing
1.) 40-90% by weight of (I),
2.) 8-58% by weight of (II),
3.) 2-30% by weight of an emulsifier and
4.) 0-10% by weight of a solvent.

4. Carrier mixture according to Claim 1, containing
1.) 50-75% by weight of an N-alkylphthalimide which has a straight-chain or branched alkyl radical of 3-5 C atoms,
2.) 10-40% by weight of a C₁-C₄-alkyl, phenyl or benzyl ester of benzoic, methylbenzoic, terephthalic, phthalic or salicylic acid or diphenyl carbonate, diphenyl ether or ditolyl ether and
3.) 5-20% by weight of an addition product of 15-30 mol of ethylene oxide with castor oil or soya bean oil, of 5-50 mol of ethylene oxide and/or propylene oxide with C₁₆-C₂₂-fatty alcohols, octylphenol or nonylphenol or phenylethylphenol, alkali metal salts, alkaline earth metal salts, ammonium salts or (di)ethanolamine salts of dodecylbenzenesulfonic acid.

5. Process for dyeing polyester materials with disperse dyestuffs in the presence of carrier mixtures of Claim 1.

## Revendications

1. Mélange de véhiculeurs, qui contient des N-alkylphtalimides (I) et des composés de formule générale dans laquelle
R est un groupe alkyle en C₁ à C₇ ; phényle, benzyle ou phényléthyle qui peuvent être substitués par un radical alkyle en C₁ à C₄, alkoxy en C₁ à C₄ ou alkoxycarbonyle en C₁ à C₄,
R¹ est l'hydrogène, un groupe alkyle en C₁ à C₄, alkylcarbonyloxy en C₁ à C₄, hydroxy ou alkoxycarbonyle en C₁ à C₄,
m a la valeur 0 ou 1,
n a la valeur 0 ou 1, m et n ne pouvant pas être en même temps égaux à 0.

2. Mélange de véhiculeurs suivant la revendication 1, qui contient les composants (I) et (II) dans le rapport en poids de 0,5-12:1.

3. Mélange de véhiculeurs suivant la revendication 1, qui contient
1.) 40 à 90 % en poids de (I),
2.) 8 à 58 % en poids de (II),
3.) 2 à 30 % en poids d'un émulsionnant et
4.) 0 à 10 % en poids de solvant.

4. Mélange de véhiculeurs suivant la revendication 1, qui contient
1.) 50 à 75 % en poids d'un N-alkylphtalimide portant un reste alkyle à chaîne droite ou ramifiée ayant 3 à 5 atomes de carbone,
2.) 10 à 40 % en poids d'un ester d'alkyle en C₁ à C₄, de phényle ou de benzyle de l'acide benzoïque, méthylbenzoïque, téréphtalique, phtalique ou salicylique ou de carbonate de diphényle, d'éther de diphényle ou d'éther de ditolyle et
3.) 5 à 20 % en poids d'un produit d'addition de 15 à 30 moles d'oxyde d'éthylène sur l'huile de ricin ou l'huile de soja, de 5 à 50 moles d'oxyde d'éthylène et/ou d'oxyde de propylène sur des alcools gras en C₁₆ à C₂₂, l'octylphénol ou le nonylphénol ou le phényléthylphénol, de sels de métaux alcalins, de métaux alcalino-terreux, d'ammonium ou de (di-) éthanolamine de l'acide dodécylbenzènesulfonique.

5. Procédé de teinture de matières à base de polyesters avec des colorants dispersés en présence de mélanges de véhiculeurs suivant la revendication 1.
